# EUROPÄISCHE PATENTANMELDUNG

(11) **EP 1 043 751 A1**
(43) Veröffentlichungstag der Anmeldung: **11.10.2000**
(21) Anmeldenummer: 00201149.2
(22) Anmeldetag: 28.03.2000
(51) Int. Cl.: H01J 61/06

(54) **Gasentladungslampe**

(30) Priorität: 07.04.1999 DE 19915616
(71) Anmelder: Philips Corporate Intellectual Property GmbH, 52064 Aachen (DE); Koninklijke Philips Electronics N.V., 5621 BA Eindhoven (NL)
(72) Erfinder: Hennings, Detlev, 52064 Aachen (DE); Steigelmann, Oliver, 52064 Aachen (DE)
(74) Vertreter: Volmer, Georg, Dipl.-Ing.

(57) **Zusammenfassung**

Die Erfindung beschreibt eine Gasentladungslampe mit Einkoppelstrukturen (4) aus Ba(Tiₗ₋ₓZrₓ)O₃ mit Donator/Akzeptor-Dotierungen.
Durch bestimmte Donator/Akzeptor-Kombinationen, einem optimierten Gehalt an Zirkon und einem optimierten atomaren Verhältnis der Kationen wird eine ferroelektrische Keramik erhalten, welche hohe Werte für die remanente Polarisation Pᵣ und die Dielektrizitätskonstante **ε**ᵣ, eine rechteckige Hystereseschleife und niedrige Koerzitivfeldstärken E_{c} aufweist. Bei Anlegen einer Wechselspannung an die ferroelektrischen Einkoppelstrukturen wird infolge der nichtlinearen Eigenschaften der Einkoppelstrukturen (4) die Zündung sowie der anschließende Dauerbetrieb der Lampe bewirkt.

## Beschreibung

Die Erfindung betrifft eine Gasentladungslampe mit Einkoppelstrukturen aus Keramik.

Eine Gasentladungslampe enthält ein strahlungsdurchlässiges Entladungsgefäß, welches eine Entladungszone mir einer gasförmigen, jonisierbaren Füllung umschließt. In dieser Entladungszone befinden sich in geeignetem Abstand Elektroden.

Aus US 5 654 606 ist eine solche Gasentladungslampe bekannt. Anstelle der sonst üblichen Metallelektroden wurde eine gesinterte Mischung aus Metall und keramischem Material als Einkoppelstruktur verwendet. Durch Erzeugung einer hohen kapazitiven Spannung zwischen den Einkoppelstrukturen erfolgt in solchen Gasentladungslampen die Erzeugung der Ladungsträger direkt im Gasvolumen. Die Zugabe von geringen Mengen Metall war bei den verwendeten keramischen Materialien notwendig, um eine ausreichende Stabilität der Einkoppelstrukturen bei Temperaturschwankungen, wie sie beim Einschalten einer solchen Gasentladungslampe auftreten können, zu gewährleisten.

Der Erfindung liegt die Aufgabe zugrunde, eine Gasentladungslampe mit keramischen Einkoppelstrukturen, die verbesserte Eigenschaften haben, zur Verfügung zu stellen.

Die Aufgabe wird gelöst durch eine Gasentladungslampe mit Einkoppelstrukturen aus Keramik, dadurch gekennzeichnet, daß die Einkoppelstrukturen aus einer ferroelektrischen Keramik sind.

Ein keramische Material für solche Einkoppelstrukturen muß folgende Voraussetzungen erfüllen: eine möglichst rechteckige Hystereseschleife, eine hohe Dielektrizitätskonstante **ε**ᵣ und eine hohe remanente Polarisation Pᵣ.

Die meisten Dielektrika weisen eine geringe Höhe der Dielektrizitätskonstanten **ε**ᵣ und eine niedrige Feldabhängigkeit **ε**ᵣ(E) auf. Eine Ausnahme bilden einige ferroelektrische Materialien, bei denen sich **ε**ᵣ bei einer kritischen Feldstärke E_{c} sprunghaft sehr stark ändert.

Scheiben aus ferroelektrischen Materialien, welche ein sogenanntes nichtlineares Verhalten aufweisen, können als Einkoppelstrukturen in Gasentladungslampen verwendet werden. Diese Scheiben wirken als keramische Plattenkondensatoren und beim Anlegen einer Wechselspannung laden sich die Innenflächen auf. Durch den hohen, nichtlinearen Anstieg der Kondensatorladung wird die Zündung sowie der anschließenden Dauerbetrieb der Lampe bewirkt.

Es ist bevorzugt, daß die ferroelektrische Keramik Ba(Tiₗ₋ₓZrₓ)O₃ mit Dotierungen aus Donator/Akzeptor-Kombinationen enthält.

Ba(Tiₗ₋ₓZrₓ)O₃ mit Dotierungen aus Donator/Akzeptor-Kombinationen ist ein ferroelektrisches Material mit den geforderten nichtlinearen Eigenschaften. In Ba(Tiₗ₋ₓZrₓ)O₃-Mischkristallkeramiken bewirken kleine Zusätze von Donator/Akzeptor-Kombinationen hohe Werte für die remanente Polarisation Pᵣ und die Dielektrizitätskonstante **ε**ᵣ. Außerdem besitzen diese Donator/Akzeptor-dotierten Ba(Tiₗ₋ₓZrₓ)O₃-Keramiken rechteckige Hystereseschleifen.

Es ist bevorzugt, daß die Donator/Akzeptor-Kombinationen Mn³⁺ und W⁶⁺ oder Yb³⁺ und Nb⁵⁺ oder Yb³⁺ und Mo⁶⁺ oder Mg²⁺ und W⁶⁺ oder Mn³⁺ und Nb⁵⁺ oder Yb³⁺ und W⁶⁺ oder Mg²⁺ und Nb⁵⁺ oder Mn³⁺ und Dy³⁺, Ho³⁺, Er³⁺, Gd³⁺, Nd³⁺, Y³⁺ enthalten.

Diese Donator/Akzeptor-Kombinationen bewirken eine besonders starke Steigerung für die Werte der Dielektrizitätskonstanten **ε**ᵣ und der remanenten Polarisation Pᵣ.

Es ist auch bevorzugt, daß der Gehalt an Zirkon in der ferroelektrischen Keramik x = 0.09 beträgt.

Durch den Zusatz von BaZrO₃ zu BaTiO₃ erniedrigen sich in Mischkristallen der Zusammensetzung Ba(Tiₗ₋ₓZrₓ)O₃ die Koerzitivfeldstärken auf E_{c} < 100 V/mm. Dies ist vorteilhaft, um bei einer Betriebsspannung von 220 V Einkoppelstrukturen in einer Dicke verwenden zu können, die eine ausreichende Durchschlagsfestigkeit aufweisen. Bei einem Zirkon-Gehalt von x = 0.09 beträgt die Koerzitivfeldstärke E_{c} ≅ 70 V/mm und die Curietemperatur T_{c} ist mit 90 °C in einem Bereich, die noch über der Betriebstemperatur von Gasentladungslampen liegt.

Es ist weiterhin bevorzugt, daß das Verhältnis Ba/(Ti,Zr,Dotierungen) zwischen 0.997 und 0.998 liegt.

In Perowskiten übt das atomare Verhältnis der Kationen einen großen Einfluß auf die Eigenschaften der Keramik aus. In der Mischkristallreihe Ba(Tiₗ₋ₓZrₓ)O₃ ist die Erhöhung der Dielektrizitätskonstanten **ε**ᵣ in Abhängigkeit von E_{c} bzw. T_{c} am größten, wenn das atomare Verhältnis Ba/(Ti,Zr,Dotierungen) geringfügig kleiner 1 ist.

Im folgenden soll die Erfindung anhand einer Figur und eines Ausführungsbeispieles erläutert werden. Dabei zeigt Fig. 1 eine longitudinale Seitenansicht einer beispielhaften Gasentladungslampe.

Gemäß Fig. 1 weist eine Gasentladungslampe ein röhrenförmiges Entladungsgefäß 1 beispielsweise aus Kalkglas auf, das eine Entladungszone 3 mit gasförmiger, ionisierbarer Füllung umschließt. Auf der inneren Oberfläche des Entladungsgefäßes 1 ist eine lumineszierende Schicht 2 aufgebracht. Die gasförmige, ionisierbare Füllung kann zum Beispiel Quecksilber und Argon enthalten. Einkoppelstrukturen 4 aus Ba(Tiₗ₋ₓZrₓ)O₃ mit Dotierungen aus Donator/Akzeptor-Kombinationen sind in geeignetem Abstand an gegenüberliegenden Seiten des Entladungsgefäßes 1 in der Entladungszone 3 angebracht. Die Einkoppelstrukturen 4 sind jeweils mit einer Stromzuführung 5, beispielsweise einem Metallstift, verbunden. Über eine integrierte Ausströmöffnung 6 wird das Entladungsgefäß 1 evakuiert und befüllt. Beim Anlegen einer Wechselspannung an die beiden Einkoppelstrukturen 4, die zusammen wie ein keramischer Plattenkondensator wirken, werden die in der Lampe liegenden Innenflächen aufgeladen. Der hohe, nichtlineare Anstieg der Kondensatorladung bewirkt die Zündung sowie den anschließenden Dauerbetrieb der Lampe.

Das ferroelektrische Material für die Einkoppelstrukturen 4 muß folgende Voraussetzungen erfüllen: hohe Werte für die remanente Polarisation Pᵣ und die Dielektrizitätskonstante **ε**ᵣ, eine rechteckige Hystereseschleife, eine über der Betriebstemperatur der Lampe liegenden Curietemperatur T_{c} und eine unterhalb der Betriebsspannung von 220 V liegende Koerzitivfeldstärke E_{c}.

Ba(Tiₗ₋ₓZrₓ)O₃ mit Dotierungen aus Donator/Akzeptor-Kombinationen ist ein Material mit den geforderten nichtlinearen Eigenschaften. Typische Akzeptor-Dotierungen stellen dabei Mn³⁺, Fe³⁺, Cr³⁺, Mg²⁺ und Lu³⁺ dar, die auf den Ti⁴⁺ - und Zr⁴⁺-Plätzen des Perowskitgitters eingebaut werden. Als Donatoren eignen sich Nb⁵⁺, W⁶⁺, Mo⁶⁺, Mo⁵⁺ auf den Ti⁴⁺ - und Zr⁴⁺-Plätzen und Y³⁺, Dy³⁺, Er³⁺, Nd³⁺ und Gd³⁺ auf den Ba²⁺-Plätzen. Besonders vorteilhaft erwiesen sich die Kombinationen Mn³⁺ und W⁶⁺ (3:1 bis 2:1) oder Yb³⁺ und Nb⁵⁺ (1.5:1) oder Yb³⁺ und Mo⁶⁺ (2.5:1) oder Mg²⁺ und W⁶⁺ (2.5:1) oder Mn³⁺ und Nb⁵⁺ (1.5:1 bis 1:1) oder Yb³⁺ und W⁶⁺ (2.5:1) oder Mg²⁺ und Nb⁵⁺ (1.5:1) oder Mn³⁺ und Dy³⁺, Ho³⁺, Er³⁺, Gd³⁺, Nd³⁺, Y³⁺ (1.5:1 bis 1:1).

**Tabelle 1**

| Einfluß der Dotierungen in Ba(Ti_{0.91}Zr_{0.09})O₃ (Σ Verunreinigungen ≅ 750 ppm, Tₛᵢₙₜₑᵣ = 1450 °C, Ba/(Ti,Zr,Dotierungen) = 0.9975) | | | | |
|---|---|---|---|---|
| Dotierung [mol%] | **ε**ᵣ(T_{c}) | **ε**ᵣ(E_{c}) | Pᵣ [µC/cm²] | E_{c} [V/mm] |
| - | 61000 | 760000 | 13 | 70 |
| 0.15 Mn³⁺ / 0.10 Nb⁵⁺ | 85000 | 1300000 | 14 | 60 |
| 0.10 Mn³⁺ / 0.05 W⁶⁺ | 90000 | 1500000 | 15 | 60 |
| 0.15 Mn³⁺ / 0.1 Y³⁺ | 90000 | 1400000 | 15 | 60 |
| 0.15 Yb³⁺ / 0.1 Mo⁶⁺ | 900000 | 1300000 | 15 | 60 |
| 0.15 Yb³⁺ / 0.005 W⁶⁺ | 1100000 | 2000000 | 16 | 60 |
| 0.15 Mn³⁺ / 0.1 Mo³⁺ | 95000 | 1500000 | 15 | 60 |
| 0.15 Mg²⁺ / 0.1 Nb⁵⁺ | 120000 | 3000000 | 17 | 65 |
| 0.15 Mg²⁺ / 0.05 W⁶⁺ | 120000 | 2800000 | 17 | 60 |

Auch der Gehalt an Zirkon, das Verhältnis der Kationen sowie die Sintertemperaturen der Herstellung, die Reinheit der Rohstoffe und die chemische Homogenität des ferroelektrischen Materials beeinflussen die Eigenschaften der Keramik.

Keramiken aus reinem BaTiO₃ weisen Koerzitivfeldstärken von E_{c} > 100 V/mm auf. In Mischkristallen der Zusammensetzung Ba(Tiₗ₋ₓZrₓ)O₃ erniedrigen sich die Koerzitivfeldstärken auf E_{c} < 100 V/mm.

Die ferroelektrische Curietemperatur erniedrigt sich von T_{c} = 130 °C im reinen BaTiO₃ bei Zugabe von BaZrO₃ um 4 °C pro at.% Zr. Bei einem Zirkon-Gehalt von x = 0.09 beträgt die Koerzitivfeldstärke E_{c} ≅ 70 V/mm und die Curietemperatur T_{c} liegt bei ungefähr 90 °C.

In Perowskiten kann das Verhältnis der Kationen einen großen Einfluß auf die Eigenschaften nehmen. In BaTiO₃ übt das atomare Verhältnis von Ba/Ti einen großen Einfluß auf die Sinterbarkeit und die dielektrischen Eigenschaften der Keramik aus. So entstehen bei Ba/Ti ≅ 1 feinkörnige Keramiken mit hoher Dielektrizitätskonstante **ε**ᵣ. In Mischkristallen der Zusammensetzung Ba(Ti_{0.91}Zr_{0.09})O₃ tritt eine Erhöhung der Dielektrizitätskonstanten **ε**ᵣ in Abhängigkeit von E_{c} bzw. T_{c} auf, wenn das atomare Verhältnis geringfügig kleiner 1 ist.

**Tabelle 2**

| Einfluß des atomaren Verhältnisses Ba/(Ti,Zr) in Ba(Ti_{0.91}Zr_{0.09})O₃ (Σ Verunreinigungen ≅ 750 ppm, Tₛᵢₙₜₑᵣ = 1450 °C) | | |
|---|---|---|
| Ba/(Ti,Zr) | **ε**ᵣ(T_{c}) | **ε**ᵣ(E_{c}) |
| 0.999 | 28000 | 150000 |
| 0.998 | 53000 | 470000 |
| 0.997 | 61000 | 650000 |
| 0.995 | 45000 | 380000 |
| 0.990 | 38000 | 260000 |

Die Sintertemperaturen bei der Herstellung sowie die Reinheit der Rohstoffe und die chemische Homogenität des Mischkristalls Ba(Tiₗ₋ₓZrₓ)O₃ haben entscheidenden Einfluß auf die Höhe der Dielektrizitätskonstanten **ε**ᵣ sowie der remanenten Polarisation Pᵣ und auf die Form der Hystereseschleife. Schon kleine Verunreinigungen oder unvollkommene Vermischung der Rohstoffe führen zu einer starken Erniedrigung der remanenten Polarisation Pᵣ und zu schrägen Hystereseschleifen.

**Tabelle 3**

| Einfluß der Rohstoffreinheit und der Sintertemperatur auf die Dielektrizitätskonstante **ε**ᵣ bei der Curietemperatur T_{c} und bei der Koerzitivfeldstärke E_{c} in Ba(Ti_{0.91}Zr_{0.09})O₃ | | | |
|---|---|---|---|
| Σ Verunreinigungen [ppm] | Tₛᵢₙₜₑᵣ [°C] | **ε**ᵣ(T_{c}) | **ε**ᵣ(E_{c}) |
| 5000 | 1325 | 16000 | 50000 |
| 5000 | 1450 | 22000 | 110000 |
| 750 | 1325 | 18000 | 70000 |
| 750 | 1450 | 36000 | 210000 |

## Patentansprüche

1. Gasentladungslampe mit Einkoppelstrukturen (4) aus Keramik,
dadurch gekennzeichnet,
daß die Einkoppelstrukturen (4) aus einer ferroelektrischen Keramik sind.

2. Gasentladungslampe nach Anspruch 1,
dadurch gekennzeichnet,
daß die ferroelektrische Keramik Ba(Tiₗ₋ₓZrₓ)O₃ mit Dotierungen aus Donator/Akzeptor-Kombinationen enthält.

3. Gasentladungslampe nach Anspruch 1 und 2,
dadurch gekennzeichnet,
daß die Donator/Akzeptor-Kombinationen Mn³⁺ und W⁶⁺ oder Yb³⁺ und Nb⁵⁺ oder Yb³⁺ und Mo⁶⁺ oder Mg²⁺ und W⁶⁺ oder Mn³⁺ und Nb⁵⁺ oder Yb³⁺ und W⁶⁺ oder Mg²⁺ und Nb⁵⁺ oder Mn³⁺ und Dy³⁺, Ho³⁺, Er³⁺, Gd³⁺, Nd³⁺, Y³⁺ enthalten.

4. Gasentladungslampe nach Anspruch 1 und 2,
dadurch gekennzeichnet,
daß der Gehalt an Zirkon in der ferroelektrischen Keramik x = 0.09 beträgt.

5. Gasentladungslampe nach Anspruch 1 und 2,
dadurch gekennzeichnet,
daß das Verhältnis Ba/(Ti,Zr,Dotierungen) zwischen 0.997 und 0.998 liegt.
